# EUROPÄISCHE PATENTSCHRIFT

(11) **EP 1 104 819 B1**
(45) Veröffentlichungstag und Bekanntmachung des Hinweises auf die Patenterteilung: **02.04.2003**
(21) Anmeldenummer: 00123954.0
(22) Anmeldetag: 03.11.2000
(51) Int. Cl.: D21C 9/00

(54) **Verfahren zur Erhöhung des Wasserrückhaltevermögens von Papierfaserstoffen**
Process for increasing the water retention value of paper pulps
Procédé pour augmenter l'indice de rétention d'eau des pâtes à papier

(30) Priorität: 03.12.1999 DE 19958038
(43) Veröffentlichungstag der Anmeldung: 06.06.2001
(73) Patentinhaber: Voith Paper Patent GmbH, 89522 Heidenheim (DE)
(72) Erfinder: Gehr, Volker, Dr., 88255 Baienfurt (DE); Kriebel, Almut, 88250 Weingarten (DE); Niggl, Volker, 88250 Weingarten (DE); Schubert, Hans-Ludwig, Dr., 88255 Baienfurt (DE)

(56) Entgegenhaltungen:
- US-A- 4 909 900
- DATABASE WPI Section Ch, Week 198435 Derwent Publications Ltd., London, GB; Class F09, AN 1984-216209 XP002160636 & JP 59 125995 A (DAICEL CHEM IND LTD), 20. Juli 1984 (1984-07-20)

## Beschreibung

Die Erfindung betrifft ein Verfahren zur Erhöhung des Wasserrückhaltevermögens von Papierfaserstoffen, bei dem die an sich bekannte Knetdispergierung zusammen mit weiteren Maßnahmen zur Erreichung dieses Zieles eingesetzt wird.

Bekanntlich ist das Wasserrückhaltevermögen eine wichtige Kenngröße von Papierfaserstoffen und beeinflusst zunächst die Produktionsbedingungen bei der Herstellung des Papieres auf der Papiermaschine. Darüberhinaus hat es aber auch bei dem fertig hergestellten Papier Einfluss auf dessen Qualität und Verwendbarkeit. Papier, das aus einem Papierfaserstoff mit höherem Wasserrückhaltevermögen erzeugt wurde, hat eine bessere Flüssigkeitsaufnahme und eine erhöhte Saugfähigkeit.

In dem Fachaufsatz A. Kriebel und R. Sigl "Beeinflussung von Fasereigenschaften durch Scheiben-Disperger und Knet-Disperger" in Wochenblatt für Papierfabrikation 23/24 1998 wird die Wirkung von Knetdispergem unter verschiedenen Bedingungen und bei verschiedenen Ausgangsstoffen ausführlich beschrieben und erläutert. Dabei wird auch ausgeführt, dass die erhöhte Porosität die Folge einer durch Knetdispergierung erzeugten Kräuselung sein kann. Bei Durchführung der dort vorgeschlagenen Verfahren ist offenbar keine Verbesserung des Wasserrückhaltevermögens erzielbar, im Gegenteil es wird auf einen geringeren Entwässerungswiderstand als Folge dieser Behandlung hingewiesen.

Der Erfindung liegt also die Aufgabe zu Grunde, ein Verfahren zu schaffen, mit dem das Wasserrückhaltevermögen der Papierfaserstoffe verbessert wird.

Diese Aufgabe wird durch die im Anspruch 1 genannten Merkmale gelöst.

Bei Kombination einer Knetdispergierung bei relativ hohen Temperaturen und der nachfolgend relativ kurzen Nachbearbeitungsphase sind bessere Wasserrückhaltungswerte erzielbar, als bisher im Stand der Technik bekannt. Der gewünschte Effekt kann mit dem neuen Verfahren sogar unter Absenkung des Mahlgrades oder zumindest ohne seine Erhöhung erzielt werden.

Ausgestaltungen des erfindungsgemäßen Verfahrens sehen vor, dass eine zusätzliche Dampfbehandlung der Papierfasern erfolgt, welche vor oder während der Knetdispergierung durchgeführt werden kann. Die Wirkung kann noch durch Chemikalien unterstützt werden, wobei z.B. durch Zugabe von Ozon eine weitere Verbesserung möglich ist.

Die Erfindung und ihre Vorteile werden erläutert an Hand einer einzigen Zeichnung. Diese zeigt als vereinfachtes Schema die bei der Durchführung des Verfahrens wichtigsten Teilschritte. Gemäß diesem Schema wird der Papierfaserstoff S zunächst in eine Entwässerung 1 gegeben, bei der ein Teil des Wassers W1 entfernt wird, um die benötigte Stoffdichte von mindestens 20 % Trockengehalt zu erreichen. Dieses nun als Krümelstoff S' vorliegende hochkonsistente Material wird anschließend in einer Aufheizung 2, z.B. durch Zugabe von Dampf 6, erhitzt, so dass die angebene Temperatur von über 45° C erreicht wird. Vorzugsweise liegt die Temperatur in einem Bereich um 90° C oder darüber. Der heiße Stoff wird anschließend in der Knetdispergierung 3 behandelt. Dabei können Chemikalien 7 zugegeben werden, die die Wirkung des Verfahrens noch verbessern. Die Zugabe von Dampf und/oder Chemikalien kann wahlweise vor dem oder im Knetdisperger erfolgen. In dem zur Knetdispergierung verwendeten Knetdisperger werden, wie an sich bekannt, Bearbeitungswerkzeuge in einem Abstand relativ zueinander bewegt, wobei der Abstand in der Regel mehrere Millimeter beträgt und die maximale Relativgeschwindigkeit unter 15 m/sec liegt.

Nach der Knetdispergierung 3 gelangt der Stoff in die Nachbearbeitungsphase 4, die zumindest die Verdünnung mit Wasser W2 beinhaltet. Auch das Stapeln und Mischen ist - falls vorhanden - Teil dieser Nachbearbeitungsphase 4. Wichtig für die gewünschte Wirkung des Verfahrens ist, dass die Nachbearbeitungsphase 4 relativ kurz ist, jedenfalls nicht länger als 30 min, vorzugsweise 15 min. Es ist auch günstig, wenn in der Nachbearbeitungsphase 4 höchstens eine geringe spezifische Arbeit in den Stoff eingebracht wird, z.B. durch Pumpen oder Rührpropeller. Eine Nachmahlung oder Nachentstippung würde den Erfolg des Verfahrens stark schmälern und sollte Im allgemeinen unterlassen werden. Am Ende kann der Stoff S" als Suspension in die Maschinenbütte 5 gegeben werden und ist für die Papiermaschine PM abrufbar.

## Patentansprüche

1. Verfahren zur Erhöhung des Wasserrückhaltevermögens von Papierfaserstoffen, bei dem der Papierfaserstoff mit einer Stoffdichte von mindestens 20 % und bei einer Temperatur über 45° C durch Knetdispergierung (3) bearbeitet wird,
wobei die Bearbeitungszeit in der Knetdispergierung (3) mindestens 10 sec beträgt und bei dem die der Knetdispergierung (3) folgende Nachbearbeitungsphase (4) bis zur Maschinenbütte (5) der Papiermaschine (PM) in einer Verweilzeit von nicht länger als 30 min abgeschlossen wird.

2. Verfahren nach Anspruch 1,
**dadurch gekennzeichnet,**
**dass** die Knetdispergierung (3) bei einer Stofftemperatur über 90° C durchgeführt wird.

3. Verfahren nach Anspruch 2,
**dadurch gekennzeichnet,**
**dass** die Knetdispergierung (3) bei einer Stofftemperatur über 110°C durchgeführt wird.

4. Verfahren nach Anspruch 1, oder 3,
**dadurch gekennzeichnet,**
**dass** die in der Nachbearbeitungsphase (4) insgesamt übertragene spezifische Arbeit nicht größer ist als 10 kWh/to.

5. Verfahren nach Anspruch 4,
**dadurch gekennzeichnet,**
**dass** die in der Nachbearbeitungsphase (4) insgesamt übertragene spezifische Arbeit nicht größer ist als 5 kWh/to.

6. Verfahren nach einem der voranstehenden Ansprüche,
**dadurch gekennzeichnet,**
**dass** die Temperatur des Stoffes in der Nachbearbeitungsphase (4) nicht höher als 70° C eingestellt wird.

7. Verfahren nach Anspruch 6,
**dadurch gekennzeichnet,**
**dass** die Temperatur des Stoffes in der Nachbearbeitungsphase (4) nicht höher als 50° C eingestellt wird.

8. Verfahren nach einem der voranstehenden Ansprüche,
**dadurch gekennzeichnet,**
**dass** die Verweilzeit des Stoffes in der Nachbearbeitungsphase (4) höchstens 8 min beträgt.

9. Verfahren nach einem der voranstehenden Ansprüche,
**dadurch gekennzeichnet,**
**dass** in der Nachbearbeitungsphase (4) keine Maschinen zur Mahlung der Papierfasern verwendet werden.

10. Verfahren nach einem der voranstehenden Ansprüche,
**dadurch gekennzeichnet,**
**dass** vor oder während der Knetdispergierung (3) eine Dampfbehandlung des Papierstoffes erfolgt.

11. Verfahren nach einem der voranstehenden Ansprüche,
**dadurch gekennzeichnet,**
**dass** vor oder während der Knetdispergierung (3) dem Papierfaserstoff Chemikalien (7) zugeführt werden.

12. Verfahren nach Anspruch 11,
**dadurch gekennzeichnet,**
**dass** die zugeführten Chemikalien (7) Ozongas enthalten.

## Claims

1. Process for increasing the water retention power of paper stock, in which the paper stock is processed with a stock density of at least 20 % and at a temperature of above 45°C through kneading dispersion (3), wherein the processing time in the kneading dispersion stage (3) is at least 10 sec and in which the finishing phase (4) following the kneading dispersion (3) up to the machine chest (5) of the paper machine (PM) is concluded in a residence time of no longer than 30 min.

2. Process according to Claim 1,
**characterised in**
**that** the kneading dispersion (3) is carried out at a stock temperature of above 90°C.

3. Process according to Claim 2,
**characterised in**
**that** the kneading dispersion (3) is carried out at a stock temperature of above 110°C.

4. Process according to Claim 1, 2 or 3,
**characterised in**
**that** the specific work which is transmitted overall in the finishing phase (4) does not exceed 10 kWh/t.

5. Process according to Claim 4,
**characterised in**
**that** the specific work which is transmitted overall in the finishing phase (4) does not exceed 5 kWh/t.

6. Process according to any one of the preceding Claims,
**characterised in**
**that** the temperature of the stock in the finishing phase (4) is set no higher than 70°C.

7. Process according to Claim 6,
**characterised in**
**that** the temperature of the stock in the finishing phase (4) is set no higher than 50°C.

8. Process according to any one of the preceding Claims,
**characterised in**
**that** the residence time of the stock in the finishing phase (4) is at most 8 min.

9. Process according to any one of the preceding Claims,
**characterised in**
**that** no machines are used to beat the paper fibres in the finishing phase (4).

10. Process according to any one of the preceding Claims,
**characterised in**
**that** the paper stock undergoes a steam treatment before or during kneading dispersion (3).

11. Process according to any one of the preceding Claims,
**characterised in**
**that** chemicals (7) are delivered to the paper stock before or during kneading dispersion (3).

12. Process according to Claim 11,
**characterised in**
**that** the chemicals (7) which are delivered contain ozone gas.

## Revendications

1. Procédé pour accroître le pouvoir de rétention de l'eau de pâtes à papier, dans lequel la pâte à papier d'une consistance d'au moins 20 % et à une température supérieure à 45 °C est traitée par dispersion par pétrissage (3), le temps de traitement dans la dispersion par pétrissage (3) étant d'au moins 10 secondes et dans lequel la phase de traitement complémentaire (4) faisant suite à la dispersion par pétrissage (3), jusqu'à la cuve de machine (5) de la machine à papier (PM), est achevée en un temps de séjour qui n'est pas supérieur à 30 minutes.

2. Procédé selon la revendication 1, **caractérisé en ce que** la dispersion par pétrissage (3) est conduite à une température de la pâte supérieure à 90 °C.

3. Procédé selon la revendication 2, **caractérisé en ce que** la dispersion par pétrissage (3) est conduite à une température de la pâte supérieure à 110 °C.

4. Procédé selon la revendication 1, 2 ou 3, **caractérisé en ce que** le travail spécifique total transféré au cours de la phase de traitement complémentaire (4) n'est pas supérieur à 10 kWh/t.

5. Procédé selon la revendication 4, **caractérisé en ce que** le travail spécifique total transféré au cours de la phase de traitement complémentaire (4) n'est pas supérieur à 5 kWh/t.

6. Procédé selon l'une des revendications précédentes, **caractérisé en ce que** la température de la pâte au cours de la phase de traitement complémentaire (4) est réglée sur une température non supérieure à 70 °C.

7. Procédé selon la revendication 6, **caractérisé en ce que** la température de la pâte au cours de la phase de traitement complémentaire (4) est réglée sur une température non supérieure à 50 °C.

8. Procédé selon l'une des revendications précédentes, **caractérisé en ce que** le temps de séjour de la pâte au cours de la phase de traitement complémentaire (4) est au plus de 8 mn.

9. Procédé selon l'une des revendications précédentes, **caractérisé en ce qu'**au cours de l'étape complémentaire (4), on n'utilise aucune machine pour broyer les fibres de papier.

10. Procédé selon l'une des revendications précédentes, **caractérisé en ce qu'**on procède à un traitement à la vapeur de la pâte à papier avant ou pendant la dispersion par pétrissage (3).

11. Procédé selon l'une des revendications précédentes, **caractérisé en ce que** des produits chimiques (7) sont envoyés à la pâte à papier avant ou pendant la dispersion par pétrissage (3).

12. Procédé selon la revendication 11, **caractérisé en ce que** les produits chimiques (7) alimentés contiennent du gaz ozone.
